# EUROPÄISCHE PATENTSCHRIFT

(11) **EP 0 009 044 B1**
(45) Veröffentlichungstag und Bekanntmachung des Hinweises auf die Patenterteilung: **09.03.1983**
(21) Anmeldenummer: 79900193.8
(22) Anmeldetag: 24.01.1979
(51) Int. Cl.: C25C 3/06, C25C 3/12

(54) **VERFAHREN ZUR GEWINNUNG VON ALUMINIUM DURCH SCHMELZFLUSSELEKTROLYSE UND ELEKTROLYSEZELLE**
PROCESS FOR OBTAINING ALUMINIUM BY ELECTROLYSIS IN A MELTED BATH AND ELECTROLYTIC CELL
PROCEDE D'OBTENTION D'ALUMINIUM PAR ELECTROLYSE EN BAINS FONDUS ET CELLULE A ELECTROLYSE

(30) Priorität: 09.02.1978 DE 2805374
(43) Veröffentlichungstag der Anmeldung: 02.04.1980
(73) Patentinhaber: VEREINIGTE ALUMINIUM-WERKE AKTIENGESELLSCHAFT, D-53117 Bonn (DE)
(72) Erfinder: WILKENING, Siegfried, D-5305 Alfter-Oedekoven (DE)
(74) Vertreter: Müller-Wolff, Thomas, Dipl.-Ing.
(86) Internationale Anmeldenummer: DE7900007
(87) Internationale Veröffentlichungsnummer: WO7900606

## Beschreibung

Die Erfindung betrifft ein Verfahren zur Gewinnung von Aluminium durch Schmelzflußelektrolyse in einem überwiegend aus Chloriden bestehenden Alkali- und/oder Erdalkalihalogenide-Elektrolyten, wobei als Anode ein Gemisch, enthaltend Aluminiumoxid und Kohlenstoff, verwendet wird.

Es sind im wesentlichen zwei Verfahren zur Schmelzflußelektrolytischen Gewinnung von Aluminium bekannt.

Das erste Verfahren beruht auf der Elektrolyse von Aluminiumoxid, das in geschmolzenem Kryolith bei Temperaturen von 950-970°C gelöst wird. Außer Kryolith ist bislang kein anderes Salz gefunden worden, dessen Lösungsvermögen für Aluminiumoxid ausreichte, um damit unterhalb 1000°C Aluminium durch Elektrolyse zu gewinnen. In den technisch Betriebenen Elektrolysezellen schwankt der Aluminiumoxidgehalt zwischen rd. 2 und 8 Gew.-%. Bei zu niedrigen Aluminiumoxidgehalten in der Kryolithschmelze, z.B. unter 1-2%, tritt an der Anode der sogenannte Anodeneffekt auf, der sich in einer mehrfach erhöhten Zellenspannung äußert. Die Anode und Kathode bestehen aus Kohlenstoff. Der aus der Aluminiumoxidzersetzung freiwerdende Sauerstoff setzt sich mit dem Kohlenstoff der Anode zu Kohlendioxid und Kohlenmonoxid um. Dabei werden im Falle vorgebrannter Kohlenstoffanoden etwa 0,43 bis 0,50 kg Kohlenstoff pro kg erzeugtes Aluminium verbraucht.

Das zweite Verfahren betrifft die Schmelzflußelektrolyse von Aluminiumchlorid. Da das Aluminiumchlorid bei 183°C sublimiert und ein schlechter lonenleiter ist, wird es gewöhnlich in Alkalichloridschmelzen gelöst. Um das Aluminium flüssig abzuscheiden, wählt man Elektrolysetemperaturen von ca. 700°C. Als Anoden- und Kathodenmaterial wird hauptsächlich Grafit verwendet. An der Grafitanode wird gasförmiges Chlor abgeschieden.

Die Aluminiumchloridelektrolyse ist mit einer Reihe von Schwierigkeiten behaftet. Zunächst bedeutet die Erfassung und Ableitung des an der Anode entwickelten gasförmigen Chlors bei ca. 700°C ein werkstofftechnisches Problem. Der Dampfdruck des in der Salzschmelze gelösten Aluminiumchlorids ist relativ hoch, so daß bei der Absaugung des Chlorgases auch Aluminiumchlorid in merklichen Mengen aus der Zelle entfernt wird. Mit zunehmender Aluminiumchloridkonzentration in der Schmelze fällt die elektrische Leitfähigkeit ab. Die Zufuhr von Aluminiumchlorid, das gasförmig anfällt, in die Salzschmelze ist ebenfalls schwierig zu bewerkstelligen. Das Aluminiumchlorid und die Salzschmelze müssen erfahrungsgemäß frei sein von oxidischen Verunreinigungen, denn infolge der Zersetzung der Oxide wird Kohlenstoff der Grafitanoden verbraucht und damit die Beständigkeit herabgesetzt. Ein besonderer Nachteil ist es jedoch, daß es bisher nicht in einfacher Weise gelungen ist, aus den Aluminiumerzen, z.B. aus Bauxit, durch reduzierende Chlorierung direkt reines Aluminiumchlorid herzustellen. Es ist deshalb vorgeschlagen worden, zunächst nach dem bekannten Bayer-Prozeß reines Aluminiumoxid zu erzeugen und dieses anschließend mit Chlor und Kohlenstoff bzw. Phosgen zu Aluminiumchlorid und Kohlendioxid umzusetzen.

Der genannte Verfahrensweg führt zwar zu reinem Aluminium, beinhaltet aber eine zusätzliche Verfahrensstufe und ist dementsprechend aufwendiger.

Zur Durchführung der Aluminiumchloridelektrolyse sind mehrere Verfahrungsvorschläge gemacht worden.

Nach dem Handbuch der technischen Elektrochemie von Georg Eger, Leipzig 1955, Akad. Verlagsges. Band 3, 2. Auflage, Seiten 66 und 67 ist ein Verfahren zur Gewinnung von Aluminium durch Schmelzflußelektrolyse bekannt, wobei als Anode ein kompakter Körper, bestehend aus einer tonerdehaltigen Kohleelektrode, verwendet wird. Da von der tonerdehaltigen Elektrode bisweilen kleine Stücke abbröckeln, sollen die Elektroden mit einem porösen Behälter zum Auffangen dieser Stücke umgeben werden.

In der GB-PS 16,794 wird ein Elektrolyseverfahren beschrieben, bei dem als aluminiumenthaltender Rohstoff ein stückiges Gemisch aus Alₗ0₃ und Kohlenstoff durch die Anode zugeführt wird, wobei sich das Gemisch in unmittelbarer Nähe oder an er Kohlenstoffanode befindet.

Bei diesem bekannten Verfahren wird durch Elektrolyse Chlor an der Anode ausgeschieden, das sich anschließend durch eine chemische Reaktion mit dem AI₂0_{3/}Kohlenstoffgemisch zu AICI₃ umsetzt. Diese Verfahrensweise über die Herstellung von Zwischenprodukten bringt gewisse Nachteile mit sich, die mit der Chlorabscheidung zusammenhängen. Es muß nämlich eine absolut gasdichte Zelle entwickelt werden und eine Retorte oberhalb der Zelle zur Umsetzung des Chlors mit dem Oxid-Kohlenstoff-Gemisch installiert werden.

In der US-PS 3,798,140 ist die Raffinationselektrolyse einer AISi-Legierung unter Abscheidung des reinen Aluminiums an der Kathode beschrieben. Die Anode besteht aus einem (unterhalb der Kathode angeordneten) perforierten Grafitgefäß, mit dem die AISi-Legierung in den Elektrolyten eingetaucht und die zurückbleibenden Siliziumreste herausgenommen werden. Zur Gewinnung von Aluminium aus Aluminiumoxid ist diese Anordnung nicht geeignet, da wegen der entstehenden Anodengase Aluminium an der Kathode nicht abgeschieden werden kann.

Aufgabe der vorliegenden Erfindung ist es, Aluminium aus Aluminiumoxid durch Schmelzflußelektrolyse unter Verwendung eines überweigend aus Chloriden bestehenden Elektrolyten zu gewinnen. Dabei sollen nicht nur die für die Aluminiumchloridelektrolyse und Aluminiumoxidelektrolyse beschriebenen Mängel vermieden, sondern außerdem noch auf die Herstellung von aluminiumchlorid als Ausgangsmaterial verzichtet werden.

Es wurde gefunden, daß die Elektrolyse sich dann besonders günstig durchführen läßt, wenn das Gemisch aus Aluminiumoxid und Kohlenstoff im Gewichtsverhältnis 5-3:1 als Granulat oder stückig während der Elektrolyse kontinuierlich durch die Anode zugeführt wird und mit einem elektrisch leitenden Anodenteil aus Grafit in elektrischem Kontakt steht. Zur Durchführung des Verfahrens ist es vorteilhaft, wenn die Wand des Anodenbehälters zur Kathode hin eine perforierte Abschirmung aufweist.

Das überraschende Moment der vorliegenden Erfindung ist, daß die reduzierende Chlorierung des Aluminiumoxids in der Anode und die elektrolytische Zerlegung des gebildeten Aluminiumchlorids gleichzeitig in stöchiometrischen Verhältnissen ablaufen. Trotz recht geringen Oxidgehalts in der Elektrolytschmelze wurde auch bei einer über das Normalmaß angehobenen anodischen Stromdichte das eingangs erwähnte Phänomen des Anodeneffekts nicht beobachtet.

Im Vergleich zu den beiden bekannten Elektrolyseverfahren, der AlCl₃-Elektrolyse und der Al₂O₃-Elektrolyse in Kryolith, lassen sich für das erfindungsgemäße Verfahren folgende Vorteile aufzeigen: Die Handhabung und der Transport von Chlor und Aluminiumchlorid entfallen. Der Aufwand für die Apparate und Einrichtungen ist deshalb beachtlich kleiner. Chlor ist ein sehr korrosives Gas, insbesondere wenn es bei ca. 700°C in der AICl₃₋Eletrolysezelle aufgefangen werden muß. Aluminiumchlorid ist hygroskopisch, wird durch Luftfeuchtigkeit hydrolytisch in Hydroxid und Salzsäure gespalten und beansprucht als Sublimat viel Raum. Der Umgang mit Aluminiumchlorid und Chlor erfordert geschlossene, korrosionsbeständige Apparaturen. Daraus resultieren größere Investitions-, Betriebs- und Reparaturkosten.

Ferner befindet sich die Konzentration des als Zwischenprodukt auftretenden Aluminiumchlorids in der Salzschmelze auf einem sehr niedrigen Niveau, so daß weder sein Dampfdruck noch seine ungünstige Beeinflussung der Leitfähigkeit der geschmolzenen Salze spürbar werden.

Die als Teil der Erfindung zu verwendene Anode aus Aluminiumoxid und Kohlenstoff warf einige Probleme auf, deren Lösung eine wichtige Aufgabe war.

Die Anode müßte theoretisch aus 85% Aluminiumoxid und 15% Kohlenstoff bestehen, wenn bei der elektrochemischen Reduktion als Reaktionsgas Kohlendioxid gebildet wird. Die Abscheidung von Kohlenmonoxid würde eine Anode mit 74% Al₂O₃ und 26% C voraussetzen. Die Entstehung von reinem Kohlenmonoxid ist jedoch aufgrund des Boudouard-Gleichgewichtes bei Temperaturen um 750°C nicht möglich, sondern nur ein CO_{z}-CO-Gasgemisch mit rd. 80% CO. Theoretisch kann also das Aluminiumoxid-Kohlenstoff-Verhältnis zwischen den Grenzen 5,66:1 und 3,4:1 liegen. Die von 100% abweichende Stromausbeute und ein geringfügiger Luftabbrand der Anoden erhöhen den Kohlenstoffverbrauch. Unter praktischen Elektrolysebedingungen entwickelt sich an der Anode ein überwiegend C0₂ enthaltendes Gas. Das Gewichtsverhältnis von A1₂0₁ zu C kann in der Anode in einer Breite von 5:1 bis 3:1 schwanken, ohne daß sich dadurch gravierende Störungen des Elektrolyseablaufs bemerkbar machen. Das sich selbst einstellende CO₂/CO-Verhältnis des Anodengases hat einen regulierenden Effekt. In den durchgeführten Versuchen wurde eine brauchbare Zusammensetzung der Anode aus 80 Gew.-% Al₂O₃ und 20 Gew.-% C, d.h. ein Gewichtsverhältnis von 4:1 angestrebt.

Der Volumenanteil des Kohlenstoffs in der Al₂O₃-C-Anode ist allerdings höher, weil die wahre Dichte des Kohlenstoffs ca. 2,00 g/cm³ und die des Aluminiumoxids ca. 3,8 g/cm³ betragt. Daraus errechnet sich für das angegebere Gewichtsverhältnis von 4:1 ein Volumenanteil des Kohlenstoffs von 32,2%.

Eine Anode aus Aluminiumoxid und Kohlenstoff läßt sich zum Beispiel in der Weise herstellen, daß man feinteiliges Aluminiumoxid und/oder Aluminiumhydroxid mit Elektrodenpech mischt, zu einem Körper formt und unter Luftabschluß mit langsamer Aufheizgeschwindigkeit bis etwa 1000°C brennt. Die gebrannte Aluminiumoxid - Kohlenstoff - Anode weist einen spezifischen elektrischen Widerstand von etwa 1000 Ω mm^{z}/m auf.

Eine Kohlenstoffanode, wie sie für die Al₂O₃-Elektrolyse in geschmolzenem Kryolith verwendet wird, hat nur einen Widerstand von ca. 60 Ω mm^{z}/m. Die Al₂O₃-C-Anode ist deshalb für einen langen Stromweg in der Anode nicht geeignet. Um den Spannungsabfall in der Al₂O₃-C-Anode möglichst niedrig zu halten, ist es für das erfindungsgemäße Verfahren zweckdienlich, die A1₂0₁₋C-Anode mit einem Hilfsleiter aus Elektrografit zu kombinieren. Der elektrische Widerstand der Grafitelektroden liegt bei rd. 10 Ω mm^{z}/m und ist somit sechsmal kleiner als der einer gebrannten Kohlenstoffanode. Das Grafitmaterial kann mit Stromdichten bis zu 10 A/cm² beaufschlagt werden. Will man zumindest anodische Stromdichten von 0,6 bis 1,0 A/cm² erzielen, wie sie in der Al₂O₃-Elektrolyse mit Kohlenstoffanode und Kryolithschmelze üblich sind, so genügt es, daß für den Elektrografit ein leitender Querschnitt von etwa einem Fünftel des Querschnitts der Al₂O₃-C-Anode vorgesehen wird. Die Verbundanode aus dem Al₂O₃-C-Körper und dem Grafitmaterial kann dann ähnlich wie eine vorgebrannte Kohlenstoffanode belastet werden, ohne eine Überhitzung oder einen ungünstigen Energieverbrauch befürchten zu müssen. Der gut leitende Grafitwerkstoff wird dem Al₂O₃-C-Körper hauptsächlich parallel geschaltet. Das kann z.B. in der Art geschehen, daß sich der Grafit in Stab- oder Plattenform im Kern des Al₂O₃-C-Körpers befindet oder den Al₂O₃-C-Körper außen umfaßt.

Es hat sich nun überraschenderweise herausgestellt, daß der Hilfsleiter aus Elektrografit neben der Al₂O₃-C-Masse in der Elektrolysezelle nicht verbraucht wird. Der Elektrografit kann deshalb als Trägermaterial für die A'₂0₃₋C-Masse wiederverwendet werden.

Nachem die Grundzüge des erfindungsgemäßen Verfahrens dargestellt wurden, sollen drei nach diesem Prinzip arbeitende Elektrolyseeinheiten beschrieben werden.

Figur 1 zeigt einen Vertikalschnitt durch eine Elektrolysezelle einfacher Ausführung mit nur einer senkrecht eingehängten Kathodenplatte und zwei gegenüberliegenden Anoden. In der Mitte der Elektrolysezelle ist die Kathode 1 aus Grafit mit dem metallischen Stromleiter 2 angeordnet. Die Anode setzt sich aus drei Grundelementen zusammen. Der erste Bestandteil der Anode ist eine Grafitplatte 4 mit dem Gewindebolzen 5, über den der Elektrolysestrom zugeführt wird. Vor der Grafitplatte 4 befindet sich die A'₂0₃-C-Masse 3 in stückiger Form. Die A'₂0₃₋C-Masse wird als Briketts, Pellets, Tabletten oder als sonstiges Granulat chargiert und von einer Platte 6 gehalten. Sie besteht in diesem Beispiel aus Grafit und ist mit Horizontalschlitzen versehen. Aber auch andere Werkstoffe, insbesondere Sinterkorund, Zirkoniumoxid und Sintermagnesia sind für die Fertigung der Platte 6 geeignet. Die Platte 6 verkörpert eine Art Diaphragm und hat die Aufgabe zu erfüllen, daß einerseits keine Teilchen der A'₂0₃₋C-Masse aus dem Anodenraum zur Kathode 1 gelangen und andererseits ein ausreichend freier Durchgang für die Elektrolytschmelze 7, die den Elektrolyseraum zwischen Kathode und Anode ausfüllt, vorhanden ist. Deshalb muß die Platte 6 entweder ein offenes Porensystem oder zweckentsprechende Löcher oder Kanäle enthalten. An der Kathode 1 wird das Aluminium flüssig abgeschieden. Es tropft von ihr ab und sammelt sich am Boden der Elektrolysezelle zu dem Bad 8.

Die Anode aus den Bestandteilen 3,4 u. 6 sowie der übrige Elektrolyseraum sind eingefaßt in ein korrosionsbeständiges, elektrisch nicht leitendes Mauerwerk 9. Der Wärmeschutz der Elektrolysezelle wird durch die feuerfeste Isolierung 10 gewährliestet.

Die Chargierung der stückigen Al₂O₃-C-Masse kann, dem Verbrauch der Elektrolysezelle angepaßt, satzweise oder vollkontinuierlich über einen Trichter erfolgen.

Die dreiteilige Anode nach Anspruch 1 läßt sich selbstverständlich in mehrzellige Elektrolyseaggregate einbauen.

Das erfindungsgemäße Verfahren gestattet es auch, Elektrolysebatterien mit Bipolarelektroden zu betreiben. Figur 2 u. 3 zeigen ein Ausführungsbeispiel für eine fünfzellige Elektrolysebatterie. Dabei stellt Figur 2 einen Horizontalschnitt in Höhe EF der Figur 3 und Figur 3 einen Vertikalschnitt durch CD der Figur 2 dar. Es bezeichnen im einzelnen: 41=Grafitkathode, 42=kathodische Strombolzen aus Metall, 43=stückige AI,0,-C-Masse der Bipolarelektrode, 44=Anode aus Grafit, 45=anodische Strombolzen aus Metall, 46=diaphragmaplatte der Bipolarelektrode, 47=Grafitplatte der Bipolarelektrode, 48=Schmelzflußelektrolyt, 49=korrosionsbeständiges, elektrisch isolierendes Auskleidungsmaterial, 50=keramische Wärmeisolation, 51=Stahlbehälter, 52=fl_{ü}s-siges Aluminium, 53=Abdeckung der Elektrolysezelle, 54=Austrittslöcher für Abgas.

Die Kathode 41, die Anode 44 und die Bipolarelektroden 47/43/46 werden, wie aus Figur 2 und 3 erkennbar ist, lose in den Elektrolyseraum in die dafür vorgesehenen Positionen eingestellt.

Die in den Figuren 1 bis 3 beschriebenen Elektrolysezellen sind als Beispiele und Basismodelle zu betrachten, die ohne Änderung des Prinzips mannigfaltige Konstruktionsvarianten erlauben.

Die üblicherweise für die Kathode verwendeten Werkstoffe sind Kohlenstoff, Elektrografit, Titanborid, Zirkoniumborid oder Gemische derselben.

Ein Verfahrensschema zur Herstellung des stückigen Aufgabegutes aus Al₂O₃ und Kohlenstoff ist in Figur 4 dargestellt. Die einzelnen Verfahrensschritte sind als Beispiele zu betrachten und durch ähnliche Verfahrenseinheiten ersetzbar. So kann beispielsweise der Kammerschachtofen durch einen Tunnelofen ersetzt werden. Vergleicht man das Fließbild in Figur 4 mit den Vorbereitungsgängen der Roh- und Hilfsstoffe der beiden eingangs erwähnten bekannten Elektrolyseprozesse, so weist das erfindungsgemäße Verfahren bedeutende apparative und energiesparende Vorteile auf.

## Patentansprüche

1. Verfahren zur Gewinnung von Aluminium durch Schmelzflußelektrolyse in einem überwiegend aus Chloriden bestehenden Alkali-und/oder Erdalkalihalogenide - Elektrolyten, wobei als Anode ein Gemisch, enthaltend Aluminiumoxid und Kohlenstoff, verwendet wird, dadurch gekennzeichnet, daß das Gemisch aus Aluminiumoxid und Kohlenstoff im Gewichtsverhältnis 5-3:1 als Granulat oder stückig während der Elektrolyse kontinuierlich durch die Anode zugeführt wird und mit einem elektrisch leitenden Anodenteil aus Grafit in elektrischem Kontakt steht.

2. Elektrolysezelle zur Gewinnung von Aluminium durch Schmelzflußelektrolyse gemäß dem Verfahren nach Anspruch 1 mit einer Anode in Form eines Behälters, der ein stückiges Gemisch enthält, dadurch gekennzeichnet, daß die Wand des Behälters zur Kathode hin eine perforierte Abschmirmung (66) aufweist.

3. Elektrolysezelle nach Anspruch 2, dadurch gekennzeichnet, daß die Abschirmung (66) aus Grafit, Sinterkorund, Zirkoniumoxid oder Sintermagnesia besteht.

4. Elektrolysezelle nach Anspruch 2 oder 3, dadurch gekennzeichnet, daß der Behälter, in dem das stückige Gemisch aus Aluminiumoxid und Kohlenstoff enthalten ist, in einer mehrkammerigen Elektrolysezelle oder als Bipolarelektrode in einem mehrzelligen Elektrolyseaggregat angeordnet ist.

## Revendications

1. Procédé pour l'obtention de l'aluminium par électrolyse en bain fondu dans un électrolyte à base d'halogénures alcalins et/ou alcalino-terreux, consistant principalement en chlorures, le dit procédé utilisant comme anode un mélange contenant de l'alumine et du carbone dans un rapport en poids de 5 à 3:1, le dit mélange étant chargé en continue comme de granules ou de morceaux durant l'électrolyse et se trouvant en contact électrique avec une partie d'anode en graphite conduissante l'éléc- tricité.

2. Cellulse d'électrolyse pour l'obtention de l'aluminium par électrolyse en bain fondu par le procédé selon la revendication 1 avec une anode présentant la forme d'un récipient qui contient un mélange en morceaux, caractérisée en ce que la paroi du récipient dirigée vers la cathode porte un écran perforé (66).

3. Cellule d'électrolyse selon la revendication 2, caracterisée en ce que l'écran (66) consiste en graphite, corindon fritté, oxyde de zirconium ou magnésie frittée.

4. Cellule d'électrolyse selon la revendication 2 ou 3, caractérisée en ce que le récipient qui contient le mélange en morceaux d'alumine et de carbone est placé dans une cellule d'électrolyse à plusiers chambres ou comme électrode bipolaire dans un appareil d'électrolyse à plusieurs cellules.

## Claims

1. A process for producing aluminum by molten salt electrolysis which comprises an electrolyte melt of alkali and/or alkaline earth halogenides, predominantly containing chlorides, using an anode consisting of a mixture of aluminum oxide and a carbonaceous material, wherein the ratio by weight of the said aluminum oxide to the said carbonaceous material is between 5 to 3:1, and said anode material is continuously supplied during electrolysis as a granular material or in lumps through the anode and with an electrically conductive anode portion of graphite being in electrical contact with the said granular material.

2. An electrolytic cell for producing aluminum by electrolysis of a molten salt bath according to claim 1 which comprises an anode in the form of a container, containing a plurality of granules wherein the said anode construction includes a perforated wall (66) directed to the cathode.

3. An electrolytic cell according to claim 2 in which the perforated wall (66) consists of graphite, sintered silicon carbide, zirconium oxide or sintered magnesia.

4. An electrolytic cell according to claim 2 or 3 in which the container contains a plurality of discret pieces comprising a mixture of aluminum oxide and carbonaceous material and this container forms a part of a multi-chamber electrolytic cell or constitutes a bipolar electrode in a multi-cell electrolysis unit.
